# FASCICULE DE BREVET EUROPEEN

(11) **EP 4 165 006 B1**
(45) Date de publication et mention de la délivrance du brevet: **03.07.2024**
(21) Numéro de dépôt: 21737723.3
(22) Date de dépôt: 15.06.2021
(51) Int. Cl.: C06B 21/00, C06B 29/22

(54) **PROCÉDÉ D'EXTRACTION DU PERCHLORATE D'AMMONIUM CONTENU DANS UN PROPERGOL COMPOSITE SOLIDE**
VERFAHREN ZUR EXTRAKTION VON AMMONIUMPERCHLORAT AUS EINEM FESTEN VERBUNDSTOFFTREIBSTOFF
METHOD FOR EXTRACTING AMMONIUM PERCHLORATE FROM A SOLID COMPOSITE PROPELLANT

(30) Priorité: 16.06.2020 FR 2006254
(43) Date de publication de la demande: 19.04.2023
(73) Titulaire: ArianeGroup SAS, 78130 Les Mureaux (FR)
(72) Inventeur: MANO, Aurélie, 33510 ANDERNOS-LES-BAINS (FR)
(74) Mandataire: Cabinet Beau de Loménie
(86) Numéro de dépôt international: PCT/FR2021/051066
(87) Numéro de publication internationale: WO 2021/255377

(56) Documents cités:
- WO-A1-2015/110095
- FR-A1- 2 689 042
- FR-A1- 2 980 373
- US-A- 5 346 512

## Description

### DOMAINE TECHNIQUE

La présente invention concerne le domaine du traitement et de l'inertage des propergols composites solides.

En effet, la présente invention vise à fournir un procédé simple, facile de mise en oeuvre, respectueux de l'environnement et permettant la totale extraction du perchlorate d'ammonium à partir de propergols composites.

### ÉTAT DE LA TECHNIQUE ANTÉRIEURE

Les propergols composites solides sont des compositions énergétiques constituées d'une matrice macromoléculaire en polymère combustible, appelée liant, chargée d'un oxydant et d'un réducteur. En général, cet oxydant et ce réducteur se présentent respectivement sous forme solide pulvérulente et sous forme d'un métal pulvérulent.

Les propergols composites solides sont largement utilisés en astronautique dans les propulseurs d'appoint au décollage des lanceurs spatiaux ou dans les rétrofusées de sondes spatiales. Ils sont également utilisés dans les dispositifs du type « airbag » pour la sécurité automobile.

Le démantèlement des propulseurs ou des rétrofusées à propergol composite solide en retour de dotation est une problématique étudiée depuis plusieurs années. En effet, le retour des propulseurs et des rétrofusées entraîne la problématique de leur destruction. Il en est, de même, pour les déchets de production des propergols composites solides.

Une première méthode de destruction utilisée pour les propulseurs et les rétrofusées est leur mise au banc afin d'être tirés, permettant ainsi leur destruction. Cette dernière engendre une pollution atmosphérique, surtout lors des tirs des 1^{er} et 2^{nd} étages des propulseurs, compte tenu de la quantité importante de propergols composites solides à brûler.

Une seconde méthode couramment utilisée pour éliminer les déchets de production des propergols composites solides consiste à les brûler à l'air libre. La combustion à l'air libre est limitée par les conditions météorologiques et génère des produits de combustion qui sont une source de pollution atmosphérique.

Jusqu'à présent, la destruction de propulseur par brûlage était autorisée. Les contraintes environnementales ne justifiaient pas un investissement et un financement d'étude sur un projet de destruction plus respectueux de l'environnement.

Toutefois, d'autres méthodes plus respectueuses de l'environnement ont été développées et certaines impliquent un broyage sous eau des déchets à base de propergols composites solides. Ainsi la demande de brevet FR 2 931 814 propose un procédé pour purifier, avant leur rejet, des solutions aqueuses contenant du perchlorate d'ammonium et éventuellement des nitrates, obtenues suite à ce broyage. Dans les procédés utilisés jusqu'à présent, le broyage sous eau des déchets à base de propergols composites solides ne permettait pas d'extraire l'ensemble du perchlorate d'ammonium. WO2015/110095 divulgue un procédé pour récupérer le perchlorate d'ammonium d'un propergol solide, comprenant les étapes de fragmenter le propergol solide et solubiliser le perchlorate d'ammonium dans une solution aqueuse. Les étapes dudit procédé étant réalisées à une température de 50 °C à 90 °C.

Les inventeurs se sont donc fixé pour but de proposer un procédé facile de mise en oeuvre et permettant d'extraire la totalité du perchlorate d'ammonium initialement contenu dans les déchets à base de propergol composite solide et ainsi d'externaliser les déchets de propergol composite solide inertes dans une voie d'incinération classique avec un traitement des fumées.

### EXPOSÉ DE L'INVENTION

Pour ce faire, la présente invention propose un procédé pour récupérer le perchlorate d'ammonium contenu dans un propergol composite solide, ledit procédé comprenant les étapes consistant à :
i) mettre en contact, avec une première solution aqueuse, le propergol composite solide se présentant sous forme de morceaux ;
ii) soumettre lesdits morceaux de propergol composite solide présents dans ladite première solution aqueuse à une fragmentation de façon à obtenir des fragments de propergol composite solide dont la plus grande dimension n'excède pas 10 mm ;
iii) ajouter, au mélange obtenu à l'étape ii), une deuxième solution aqueuse dans laquelle la quantité d'eau est telle que le rapport massique E/P est compris entre 2,5 et 6,8 avec E représentant la somme de la masse d'eau dans la première solution aqueuse et de la masse d'eau dans la seconde solution aqueuse et P représentant la masse de propergol composite solide se présentant sous forme de morceaux et agiter l'ensemble moyennant quoi une suspension aqueuse est obtenue ;
iv) maintenir ladite agitation pendant un temps suffisant pour que le perchlorate d'ammonium se solubilise dans la phase continue de ladite suspension, ladite solubilisation étant suivie en mesurant la conductivité ionique de ladite suspension aqueuse ;
v) séparer la phase dispersée et la phase continue de ladite suspension aqueuse une fois que la conductivité ionique atteint une valeur stabilisée, inférieure à 60 mS/cm ;
les étapes (i) à (iv) dudit procédé étant réalisées à une température, identique ou différente, inférieure ou égale à 50°C.

Le procédé selon l'invention présente au moins une des caractéristiques optionnelles suivantes, prises isolément ou en combinaison.

La plus grande dimension des morceaux de propergol composite solide mis en oeuvre lors de l'étape i) n'excède pas 50 mm.

Les dimensions des morceaux de propergol composite solide mis en oeuvre lors de l'étape i) sont inférieures ou égales aux dimensions d'un parallélépipède rectangle de 25 mm × 25 mm × 50 mm.

Le rapport massique E/P est égal à 4.

Lors de ladite étape iv), si la conductivité ionique de la suspension aqueuse présente une valeur stabilisée supérieure ou égale à 60 mS/cm, une partie de la phase continue de la suspension est remplacée par une troisième solution aqueuse.

Les étapes (i) à (iv) du procédé sont réalisées à une température, identique ou différente, comprise entre 30°C et 40°C.

La première solution aqueuse, la deuxième solution aqueuse et/ou la troisième solution aqueuse comprend un agent anti-collant.

La première solution aqueuse est constituée d'eau et d'un agent anti-collant, la deuxième solution aqueuse est constituée d'eau et/ou la troisième solution aqueuse est constituée d'eau.

L'agent anti-collant est choisi dans le groupe constitué par le talc, le monostéarate de glycérol, le kaolin, le carbonate de calcium, le trisilicate de magnésium, l'acide stéarique, le stéarate de calcium, le stéarate de magnésium, le stéarate de zinc, le monostéarate de glycérol, le palmitostéarate de glycérol, un polyéthylène glycol, l'ester de glycérol et d'acide bénénique, le dioxyde de silicium colloïdal, le dioxyde de silicium finement divisé, l'hydroxyde d'aluminium, une huile végétale hydrogénée, les agents tensioactifs anioniques, les agents tensioactifs non-ioniques et les agents tensioactifs amphotères.

### BRÈVE DESCRIPTION DES DESSINS

La Figure 1 est un diagramme schématisé du procédé de récupération du perchlorate d'ammonium à partir de propergol composite solide selon la présente invention.
La Figure 2 est un diagramme schématisé des flux de la ligne complète de traitement du propergol composite solide dans lequel le bloc « extraction par macération » correspond au procédé de récupération du perchlorate d'ammonium selon la présente invention.

### EXPOSÉ DÉTAILLÉ DE MODES DE RÉALISATION PARTICULIERS

La présente invention propose un procédé de traitement du propergol composite solide permettant d'extraire et de récupérer au moins 95%, au moins 97%, au moins 98%, au moins 99%, au moins 99,5% en masse et idéalement la totalité du perchlorate d'ammonium (NH₄ClO₄) qu'il contient.

En effet, les inventeurs ont montré qu'à partir d'une combinaison motivée des paramètres mis en oeuvre lors de l'étape d'extraction du perchlorate d'ammonium à partir d'un propergol composite solide à savoir la taille des morceaux et des fragments de propergol composite solide en entrée de procédé, le ratio massique entre l'eau et le propergol et la température d'extraction, il est possible d'assurer la totale extraction du perchlorate d'ammonium initialement contenu dans le propergol composite solide.

Tout d'abord, le procédé de récupération du perchlorate d'ammonium à partir de propergol composite solide selon l'invention est inclus dans une voie de traitement des déchets à base de propergol composite solide respectueuse de l'environnement. En effet, l'invention permet d'inerter le propergol composite solide par un procédé d'extraction du perchlorate d'ammonium et ainsi d'externaliser les déchets de propergol composite solide inertes dans une voie d'incinération classique avec un traitement des fumées.

Le procédé de récupération du perchlorate d'ammonium à partir de propergol composite solide selon l'invention se déroule entièrement sous eau permettant la découpe de propergol en minimisant les risques. De plus, les conditions opératoires mises en oeuvre dans le cadre du procédé selon l'invention à savoir peu de chauffe, mécanique simple et une proportion d'eau importante amènent l'avantage d'être un procédé simple avec des conditions opératoires aux risques limités, ce procédé étant considéré comme non pyrotechnique après chargement du réacteur de l'agent d'extraction. En particulier, la maîtrise de la température lors du procédé selon l'invention permet de minimiser la réaction du réducteur tel que l'aluminium pulvérulent contenu dans le propergol composite solide avec l'eau contenue dans les différentes solutions aqueuses mises en oeuvre.

Enfin, le procédé de récupération du perchlorate d'ammonium à partir de propergol composite solide selon l'invention permet d'obtenir non seulement une solution aqueuse contenant la totalité du perchlorate d'ammonium mais aussi un résidu polymérique contenant du réducteur et présentant un potentiel calorifique intéressant pour la voie d'incinération dans laquelle les résidus d'extraction sont traités.

Ainsi, la présente invention concerne un procédé pour récupérer le perchlorate d'ammonium contenu dans un propergol composite solide, ledit procédé comprenant les étapes consistant à :
i) mettre en contact, avec une première solution aqueuse, le propergol composite solide se présentant sous forme de morceaux ;
ii) soumettre lesdits morceaux de propergol composite solide présents dans ladite première solution aqueuse à une fragmentation de façon à obtenir des fragments de propergol composite solide dont la plus grande dimension n'excède pas 10 mm ;
iii) ajouter, au mélange obtenu à l'étape ii), une deuxième solution aqueuse dans laquelle la quantité d'eau est telle que le rapport massique E/P est compris entre 2,5 et 6,8 avec E représentant la somme de la masse d'eau dans la première solution aqueuse et de la masse d'eau dans la seconde solution aqueuse et P représentant la masse de propergol composite solide se présentant sous forme de morceaux et agiter l'ensemble moyennant quoi une suspension aqueuse est obtenue ;
iv) maintenir ladite agitation pendant un temps suffisant pour que le perchlorate d'ammonium se solubilise dans la phase continue de ladite suspension, ladite solubilisation étant suivie en mesurant la conductivité ionique de ladite suspension aqueuse ;
v) séparer la phase dispersée et la phase continue de ladite suspension aqueuse une fois que la conductivité ionique atteint une valeur stabilisée, inférieure à 60 mS/cm ;
les étapes (i) à (iv) dudit procédé étant réalisées à une température, identique ou différente, inférieure ou égale à 50°C.

Par « propergol composite solide », on entend, dans le cadre de la présente invention, une composition énergétique comprenant un liant polymère, un réducteur et un oxydant, ledit oxydant comprenant ou étant constitué de perchlorate d'ammonium.

La présente invention s'applique à tout propergol composite solide dont l'oxydant comprend ou est constitué de perchlorate d'ammonium et ce, quelles que soient la nature du liant polymère et celle du réducteur.

Typiquement, le liant polymère présent dans le propergol composite solide traité dans le cadre de la présente invention est un polyuréthane ou un polybutadiène comme, par exemple, un polybutadiène hydroxytéléchélique (PBHT), un terpolymère polybutadiène - acide acrylique - acrylonitrile (PBAN) ou un polybutadiène carboxytéléchélique (PBCT).

Typiquement, le réducteur présent dans le propergol composite solide traité dans le cadre de la présente invention est de l'aluminium pulvérulent ou du magnésium pulvérulent.

Le propergol composite solide traité dans le cadre de la présente invention est essentiellement issu des ateliers de production de propergol composite solide ou des ateliers de vidange des propulseurs en retour de dotation. Le propergol composite solide se présente donc sous diverses tailles et formes. Généralement, la taille maximale du propergol composite solide est de 80 cm.

Les inventeurs ont montré qu'un des paramètres favorisant l'extraction totale du perchlorate d'ammonium est la taille des morceaux de propergol composite solide en entrée de procédé. Ainsi, la plus grande dimension de ces morceaux n'excède pas 50 mm.

A cet effet, il peut être nécessaire de soumettre le propergol composite solide à une ou plusieurs étapes de broyage, préalablement à la mise en oeuvre du procédé selon l'invention. Typiquement, le propergol composite solide est soumis à deux étapes préalables de broyage effectuées aux moyens de broyeurs à couteaux. Ces deux étapes de broyage permettent d'obtenir des morceaux de propergol composite dont la plus grande dimension est inférieure ou égale 50 mm et, en particulier, dont les dimensions sont inférieures ou égales aux dimensions d'un parallélépipède rectangle de 25 mm × 25 mm × 50 mm.

La solution mise en oeuvre lors de l'étape i) du procédé selon l'invention comprend, comme solvant, de l'eau justifiant ainsi l'appellation de solution aqueuse. Par « eau », on entend, dans le cadre de la présente invention, l'eau de distribution, l'eau désionisée, l'eau distillée ou encore l'eau ultra-pure (18,2 MΩ). La solution mise en oeuvre lors de l'étape i) du procédé selon l'invention peut être une solution aqueuse neutre, acide ou basique. Typiquement, la solution mise en oeuvre lors de l'étape i) est une solution aqueuse dont le pH est compris entre 4 et 9.

Typiquement, la solution aqueuse mise en oeuvre lors de l'étape i) ne comprend que de l'eau i.e. elle est constituée d'eau. En variante, elle peut comprendre au moins un autre élément en plus du solvant qu'est l'eau. Cet autre élément est notamment un agent anti-collant.

Par « agent anti-collant », on entend un composé capable de limiter le caractère collant des morceaux et ultérieurement des fragments de propergol composite solide et donc d'empêcher que les morceaux et ultérieurement les fragments de propergol composite solide ne s'agrègent entre eux et se ré-agglomèrent. A noter que la température des étapes (i) à (iv) inférieure à 50°C et notamment comprise entre 30°C et 40°C permet également de maîtriser la ré-agglomération des morceaux ou des fragments de propergol composite solide. Tout agent anti-collant connu de l'homme du métier est utilisable dans le cadre de la présente invention. Avantageusement, l'agent anti-collant mis en oeuvre dans le cadre de la présente invention est choisi dans le groupe constitué par le talc, le monostéarate de glycérol, le kaolin, le carbonate de calcium, le trisilicate de magnésium, l'acide stéarique, le stéarate de calcium, le stéarate de magnésium, le stéarate de zinc, le monostéarate de glycérol, le palmitostéarate de glycérol, un polyéthylène glycol, l'ester de glycérol et d'acide bénénique, le dioxyde de silicium colloïdal, le dioxyde de silicium finement divisé, l'hydroxyde d'aluminium, une huile végétale hydrogénée, les agents tensioactifs anioniques, les agents tensioactifs non-ioniques et les agents tensioactifs amphotères.

Pour rappel, un agent tensioactif est une molécule comportant une partie lipophile (apolaire) et une partie hydrophile (polaire).

Parmi ces derniers, les agents tensioactifs anioniques présentent une partie hydrophile chargée négativement tels que les alkyle ou aryle sulfonates, sulfates, phosphates, ou sulfosuccinates associés à un contre ion comme un ion ammonium (NH⁴⁺), un ammonium quaternaire tel que tétrabutylammonium, et les cations alcalins tels que Na⁺, Li⁺ et K⁺. A titre d'agents tensioactifs anioniques, il est, par exemple, possible d'utiliser le paratoluènesulfonate de tetraéthylammonium, le dodécylsulfate de sodium, le palmitate de sodium, le stéarate de sodium, le myristate de sodium, le di(2-éthylhexyl) sulfosuccinate de sodium, le méthylbenzène sulfonate et l'éthylbenzène sulfonate.

Les propriétés tensioactives des agents tensioactifs non-ioniques (ou neutres) et, notamment l'hydrophilie, sont apportées par des groupements fonctionnels non chargés tels qu'un alcool, un éther, un ester ou encore un amide, contenant des hétéroatomes tels que l'azote ou l'oxygène ; en raison de la faible contribution hydrophile de ces fonctions, les composés tensioactifs non-ioniques sont le plus souvent polyfonctionnels. A titre d'agents tensioactifs non-ioniques, il est possible d'employer les polyéthers comme les tensioactifs polyéthoxylés tels que par exemple le lauryléther de polyéthylèneglycol (POE23 ou Brij ^{®} 35), les polyols (tensioactifs dérivés de sucres) en particulier les alkylates de glucose tels que par exemple l'hexanate de glucose.

Les agents tensioactifs amphotères sont des composés se comportant à la fois comme un acide ou comme une base selon le milieu dans lequel ils sont placés. A titre d'agents tensioactifs amphotères, il est possible d'utiliser le lauroamphodiacétate de disodium, les bétaïnes comme l'alkylamidopropylbétaïne ou la laurylhydroxysulfobétaïne.

Lorsqu'il est présent dans la première solution aqueuse mise en oeuvre lors de l'étape i), l'agent anti-collant est utilisé en une quantité inférieure ou égale à 5% massique par rapport à la masse de propergol traitée et notamment en une quantité comprise entre 1% et 3% massique par rapport à la masse de propergol traitée.

La mise en contact lors de l'étape i) est réalisée dans un réacteur dont les dimensions seront adaptées à la quantité de propergol composite solide à traiter.

Différentes formes de mise en oeuvre peuvent être envisagées pour réaliser la mise en contact entre les morceaux de propergol composite solide et la première solution aqueuse contenant éventuellement, en plus de l'eau, un élément additionnel comme un agent anti-collant. Ainsi, il est possible de placer, dans le réacteur, la première solution aqueuse puis les morceaux de propergol composite solide ou les morceaux de propergol composite solide puis la première solution aqueuse. Dans ces différents cas et si la première solution aqueuse contient, en plus de l'eau, un élément additionnel comme un agent anti-collant, ce dernier peut être placé dans le réacteur avant ou après la première solution aqueuse ou avant ou après les morceaux de propergol composite solide ou encore être préalablement mélangé à la première solution aqueuse avant que celle-ci ne soit introduite dans le réacteur.

La Figure 1 illustre le mode de réalisation particulier dans lequel l'eau est introduite dans le réacteur puis l'agent anti-collant est ajouté à cette eau moyennant quoi une première solution aqueuse constituée d'eau et d'un agent anti-collant est obtenue puis les morceaux de propergol composite solide sont introduits dans le réacteur rempli de cette première solution aqueuse.

La durée de l'étape i) est variable et essentiellement dépendante de la quantité de morceaux de propergol composite solide à introduire dans le réacteur. Typiquement, l'étape i) peut durer entre 30 min et 2 h. A titre d'exemple, l'étape i) peut durer environ 1h (i.e. 1 h ± 15 min) et ce, notamment pour 1,5 10³ kg de morceaux de propergol composite solide, comme illustré à la Figure 1.

L'étape i) est réalisée à une température inférieure ou égale à 50°C et notamment à une température comprise entre 30°C et 40°C. Pour ce faire, l'étape i) est réalisée dans un réacteur thermostaté.

L'étape ii) du procédé selon l'invention est une étape consistant à fragmenter les morceaux de propergol composite solide de façon à obtenir des fragments de propergol composite solide de plus petite taille i.e. des fragments dont la plus grande dimension est inférieure ou égale 10 mm et, en particulier, dont les dimensions sont inférieures ou égales aux dimensions d'un cube de 10 mm × 10 mm × 10 mm.

Cette fragmentation est obtenue grâce à des moyens habituellement utilisés dans les réacteurs pour fragmenter, disperser et/ou broyer des éléments comme une turbine de dispersion/fragmentation ou un système rotor-stator. Ces moyens présentent avantageusement une vitesse périphérique supérieure ou égale à 10 m/s.

La durée de l'étape ii) est variable et essentiellement dépendante de la quantité de morceaux de propergol composite solide à fragmenter dans le réacteur. Typiquement, l'étape ii) peut durer entre 15 min et 2,5 h. A titre d'exemple, l'étape ii) peut durer entre 30 min et 90 min et ce, notamment pour 1,5 10³ kg de morceaux de propergol composite solide à fragmenter, comme illustré à la Figure 1.

L'étape ii) est réalisée à une température inférieure ou égale à 50°C et notamment à une température comprise entre 30°C et 40°C. Pour ce faire, l'étape ii) est réalisée dans un réacteur thermostaté. L'étape ii) est réalisée dans le même réacteur thermostaté que celui mis en oeuvre pour l'étape i).

Lors de l'étape iii), une deuxième solution aqueuse est ajoutée, dans le réacteur thermostaté mis en oeuvre lors des étapes i) et ii), au mélange obtenu à l'issue de l'étape ii). Ce mélange est constitué des fragments de propergol composite solide dispersés dans la première solution aqueuse, une partie du perchlorate d'ammonium initialement présent dans les morceaux de propergol composite solide pouvant déjà se trouver sous forme solubilisée dans cette première solution aqueuse.

La deuxième solution aqueuse mise en oeuvre lors de l'étape iii) du procédé selon l'invention comprend, comme solvant, de l'eau justifiant ainsi l'appellation de solution aqueuse. Typiquement, la deuxième solution aqueuse mise en oeuvre lors de l'étape iii) ne comprend que de l'eau i.e. elle est constituée d'eau. En variante, elle peut comprendre au moins un autre élément en plus du solvant qu'est l'eau. Cet autre élément est notamment un agent anti-collant tel que précédemment défini. Lorsqu'il est présent dans la deuxième solution aqueuse mise en oeuvre lors de l'étape iii), l'agent anti-collant est utilisé en une quantité inférieure ou égale à 5% massique par rapport à la masse de propergol traitée et notamment en une quantité comprise entre 1% et 3% massique par rapport à la masse de propergol traitée. La composition de la deuxième solution aqueuse peut être identique ou différente à la composition de la première solution aqueuse.

La Figure 1 illustre le mode de réalisation dans lequel la deuxième solution aqueuse ne comprend que de l'eau i.e. est constituée d'eau.

Comme précédemment expliqué, les travaux des inventeurs ont montré qu'un des paramètres influençant la totale extraction du perchlorate d'ammonium initialement contenu dans les morceaux de propergol composite solide est le rapport massique entre la masse d'eau contenue dans la première solution aqueuse et dans la deuxième solution aqueuse désignée « E » et la masse de propergol composite solide à traiter désignée « P ». Cette masse correspond, de fait, à la masse des morceaux de propergol composite solide mis en oeuvre lors de l'étape i) du procédé selon l'invention. Il est évident que la masse d'eau et la masse de propergol doivent être exprimées dans la même unité de masse. Ce rapport massique E/P est compris entre 2,5 et 6,8, notamment entre 3 et 6, en particulier, entre 3,5 et 5 et, plus particulièrement, le rapport massique E/P est égal à 4. De fait, la quantité de deuxième solution aqueuse mise en oeuvre lors de l'étape ii) dépendra de la quantité d'eau qu'elle contient, de la quantité d'eau contenue dans la première solution aqueuse et du rapport massique E/P visé.

Lors de l'étape iii) et suite à l'ajout de la deuxième solution aqueuse, l'ensemble est agité et on obtient une suspension aqueuse. Cette suspension aqueuse comprend initialement une phase dispersée correspondant aux fragments de propergol composite solide et une phase continue comprenant le mélange de la première solution aqueuse et de la deuxième solution aqueuse et éventuellement une partie du perchlorate d'ammonium déjà solubilisé.

L'étape iii) mise en oeuvre dans le réacteur thermostaté utilisé lors des étapes i) et ii) est réalisée à une température inférieure ou égale à 50°C et notamment à une température comprise entre 30°C et 40°C.

L'étape iv) du procédé selon l'invention est l'étape d'extraction du perchlorate d'ammonium à proprement parler. En effet, en maintenant l'agitation, les fragments de propergol composite solide sont maintenus en suspension et la solubilisation du perchlorate dans la phase continue de la suspension est favorisée. Il est évident que la composition chimique de la suspension aqueuse évolue durant l'étape iv), les fragments de propergol composite solide perdant au fur et à mesure du temps le perchlorate d'ammonium pulvérulent qu'ils contenaient initialement, alors qu'en parallèle, la phase continue de la suspension aqueuse s'enrichit en perchlorate d'ammonium dissous.

L'étape iv) est réalisée dans le même réacteur thermostaté que celui mis en oeuvre lors des étapes i) à iii) du procédé selon la présente invention. Par conséquent, l'étape iv) est réalisée à une température inférieure ou égale à 50°C et notamment à une température comprise entre 30°C et 40°C.

Par ailleurs, le réacteur thermostaté est équipé de moyens adaptés pour agiter et maintenir en suspension les fragments de propergol composite solide. Tout moyen connu de l'homme du métier à cet effet est utilisable dans le cadre de la présente invention. Typiquement, les moyens adaptés pour agiter et maintenir en suspension les fragments de propergol composite solide sont notamment une hélice tripale éventuellement associée à une ancre contrarotative. Les dimensions de l'hélice tripale sont définies par la vitesse de fluidisation visée en fonction des caractéristiques des fragments de propergol composite solide dispersés dans la suspension. L'ancre contrarotative sert, quant à elle, à limiter les zones mortes et à réduire le vortex pour éviter la cavitation du moyen de dispersion.

Le réacteur thermostaté est également équipé de moyens adaptés pour mesurer la conductivité ionique de la suspension contenue dans ledit réacteur. Tout moyen connu de l'homme du métier pour mesurer une conductivité ionique est utilisable dans le cadre de la présente invention. Typiquement, le réacteur thermostaté est équipé d'un conductimètre agencé pour mesurer la conductivité ionique de la suspension qu'il contient.

Lors de l'étape iv), la mesure de la conductivité ionique peut être réalisée en continu ou de façon ponctuelle, l'intervalle de temps entre deux mesures successives pouvant être régulier ou irrégulier.

La durée de l'étape iv) est variable et essentiellement dépendante de la quantité de fragments de propergol composite. Typiquement, l'étape iv) peut durer entre 6 h et 15 h. A titre d'exemple, l'étape iv) peut durer moins de 10 h et notamment entre 8 h et 9,5 h et ce, notamment pour 1,5 10³ kg de morceaux de propergol composite solide initialement mis en oeuvre, comme illustré à la Figure 1.

L'étape v) du procédé selon l'invention est l'étape à laquelle la fin de l'extraction est autorisée et ce, à partir du moment où la conductivité ionique dans la suspension atteint une valeur stabilisée, inférieure à 60 mS/cm.

Par valeur stabilisée, on entend une valeur de la conductivité ionique mesurée dans la suspension qui ne varie pas de plus de 1 mS/cm vers le haut ou vers les bas, pendant une période de plus de 60 secondes. Cette phase de stabilisation peut être plus ou moins longue selon les produits, pouvant varier de 1 h à 6 h. La stabilité du signal est étudiée par l'automate après un temps incompressible de 1 h pour assurer l'extraction totale sur des produits peu chargés.

Ainsi, lors de l'étape v) du procédé selon la présente invention, on sépare la phase dispersée et la phase continue de la suspension aqueuse obtenue en fin d'extraction.

Dans cette dernière, la phase dispersée comprend essentiellement le polymère jouant le rôle de liant dans le propergol composite solide, ce polymère contenant le réducteur du propergol composite solide tel que l'aluminium ou le magnésium. Ce résidu n'est donc plus un produit pyrotechnique. Il peut être traité par des voies classiques d'incinération ou de récupération du réducteur comme l'aluminium.

La phase continue de la suspension aqueuse obtenue en fin d'extraction est une solution aqueuse contenant du perchlorate d'ammonium. Cette solution usuellement appelée « saumure » peut être traitée par voie biologique, comme proposé dans la demande de brevet FR 2 931814, avant son rejet.

Cette séparation lors de l'étape v) du procédé est réalisée en vidangeant le réacteur dans lequel les étapes i) à iv) ont été mises en oeuvre. Les deux phases sont extraites et une séparation liquide solide permet de récupérer la phase continue afin de la diriger vers le traitement biologique ; et de récupérer la phase solide en vue d'une phase d'essorage optionnelle avant valorisation en incinération.

Une fois le perchlorate d'ammonium extrait, il n'est pas nécessaire que l'étape v) du procédé selon la présente invention soit effectuée à une température comprise entre 30°C et 40°C. Cette étape v) peut être réalisée à température ambiante. Par « température ambiante », on entend une température de l'ordre de 23°C (i.e. 23°C ± 5°C).

Suite à la séparation de la phase dispersée et de la phase continue lors de l'étape v), il est possible que la phase dispersée ainsi récupérée soit essorée de façon à en extraire le maximum de phase continue. Toute technique d'essorage connue de l'homme du métier est utilisable dans le cadre de la présente invention.

Lors de l'étape iv) du procédé selon la présente invention, il est possible que la conductivité ionique de la suspension aqueuse présente une valeur stabilisée supérieure ou égale à 60 mS/cm. Une telle valeur stabilisée ne signifie pas que l'extraction du perchlorate d'ammonium est terminée mais, au contraire, qu'il est nécessaire de renouveler la phase continue de la suspension pour assurer le caractère inerte des résidus à l'issue du procédé et finir l'extraction du perchlorate d'ammonium encore présent dans la phase dispersée.

Par conséquent, dans de telles conditions i.e. conductivité ionique de la suspension aqueuse présentant une valeur stabilisée, supérieure ou égale à 60 mS/cm, une partie de la phase continue de la suspension est remplacée par une troisième solution aqueuse. En d'autres termes, une partie de la phase continue de la suspension est vidangée du réacteur thermostaté dans lequel l'étape iv) est réalisée et une troisième solution aqueuse est introduite dans ce réacteur. Typiquement, le volume de troisième solution aqueuse introduit est identique au volume de phase continue vidangée. Dans un mode de réalisation particulier, la moitié de la phase continue contenue dans le réacteur est vidangée.

La troisième solution aqueuse mise en oeuvre lors du procédé selon l'invention comprend, comme solvant, de l'eau justifiant ainsi l'appellation de solution aqueuse. Typiquement, la troisième solution aqueuse mise en oeuvre ne comprend que de l'eau i.e. elle est constituée d'eau. En variante, elle peut comprendre au moins un autre élément en plus du solvant qu'est l'eau. Cet autre élément est notamment un agent anti-collant tel que précédemment défini. Lorsqu'il est présent dans la troisième solution aqueuse, l'agent anti-collant est utilisé en une quantité inférieure ou égale à 5% massique par rapport à la masse de propergol traitée et notamment en une quantité comprise entre 1% et 3% massique par rapport à la masse de propergol traitée. La composition de la troisième solution aqueuse peut être identique ou différente à la composition de la première solution aqueuse et peut être identique ou différente à la composition de la deuxième solution aqueuse.

La Figure 1 illustre le mode de réalisation dans lequel la troisième solution aqueuse ne comprend que de l'eau i.e. est constituée d'eau.

Une fois qu'une partie de la phase continue de la suspension est remplacée par une troisième solution aqueuse, on poursuit l'étape iv) i.e. on poursuit l'agitation de la suspension résultante jusqu'à ce qu'une valeur stabilisée de la conductivité ionique soit à nouveau obtenue. En fonction de la valeur de la conductivité ionique stabilisée obtenue, soit l'étape v) sera mise en oeuvre (valeur inférieure à 60 mS/cm), soit on réalisera une nouvelle vidange du réacteur et un apport d'une nouvelle solution aqueuse (valeur supérieure ou égale à 60 mS/cm).

La Figure 2 présente l'ensemble des étapes du procédé de traitement d'un propergol composite solide parmi lesquelles le procédé de récupération du perchlorate d'ammonium selon l'invention correspond au bloc « extraction par macération ». Parmi les autres blocs, on retrouve des étapes préalables ou ultérieures au procédé selon l'invention, précédemment décrites telles que les étapes de broyage et d'essorage.

## Revendications

1. Procédé pour récupérer le perchlorate d'ammonium contenu dans un propergol composite solide, ledit procédé comprenant les étapes consistant à :
i) mettre en contact, avec une première solution aqueuse, le propergol composite solide se présentant sous forme de morceaux ;
ii) soumettre lesdits morceaux de propergol composite solide présents dans ladite première solution aqueuse à une fragmentation de façon à obtenir des fragments de propergol composite solide dont la plus grande dimension n'excède pas 10 mm ;
iii) ajouter, au mélange obtenu à l'étape ii), une deuxième solution aqueuse dans laquelle la quantité d'eau est telle que le rapport massique E/P est compris entre 2,5 et 6,8 avec E représentant la somme de la masse d'eau dans la première solution aqueuse et de la masse d'eau dans la seconde solution aqueuse et P représentant la masse de propergol composite solide se présentant sous forme de morceaux et agiter l'ensemble moyennant quoi une suspension aqueuse est obtenue ;
iv) maintenir ladite agitation pendant un temps suffisant pour que le perchlorate d'ammonium se solubilise dans la phase continue de ladite suspension, ladite solubilisation étant suivie en mesurant la conductivité ionique de ladite suspension aqueuse ;
v) séparer la phase dispersée et la phase continue de ladite suspension aqueuse une fois que la conductivité ionique atteint une valeur stabilisée, inférieure à 60 mS/cm ;
les étapes (i) à (iv) dudit procédé étant réalisées à une température, identique ou différente, inférieure ou égale à 50°C.

2. Procédé selon la revendication 1, **caractérisé en ce que** la plus grande dimension desdits morceaux de propergol composite solide mis en oeuvre lors de ladite étape i) n'excède pas 50 mm.

3. Procédé selon la revendication 1 ou 2, **caractérisé en ce que** les dimensions desdits morceaux de propergol composite solide mis en oeuvre lors de ladite étape i) sont inférieures ou égales aux dimensions d'un parallélépipède rectangle de 25 mm × 25 mm × 50 mm.

4. Procédé selon l'une quelconque des revendications 1 à 3, **caractérisé en ce que** ledit rapport massique E/P est égal à 4.

5. Procédé selon l'une quelconque des revendications 1 à 4, **caractérisé en ce que**, lors de ladite étape iv), si la conductivité ionique de ladite suspension aqueuse présente une valeur stabilisée supérieure ou égale à 60 mS/cm, une partie de la phase continue de ladite suspension est remplacée par une troisième solution aqueuse.

6. Procédé selon l'une quelconque des revendications 1 à 5, **caractérisé en ce que** lesdites étapes (i) à (iv) sont réalisées à une température, identique ou différente, comprise entre 30°C et 40°C.

7. Procédé selon l'une quelconque des revendications 1 à 6, **caractérisé en ce que** ladite première solution aqueuse, ladite deuxième solution aqueuse et/ou ladite troisième solution aqueuse comprend un agent anti-collant.

8. Procédé selon l'une quelconque des revendications 1 à 7, **caractérisé en ce que** ladite première solution aqueuse est constituée d'eau et d'un agent anti-collant, ladite deuxième solution aqueuse est constituée d'eau et/ou ladite troisième solution aqueuse est constituée d'eau.

9. Procédé selon la revendication 7 ou 8, **caractérisé en ce que** ledit agent anti-collant est choisi dans le groupe constitué par le talc, le monostéarate de glycérol, le kaolin, le carbonate de calcium, le trisilicate de magnésium, l'acide stéarique, le stéarate de calcium, le stéarate de magnésium, le stéarate de zinc, le monostéarate de glycérol, le palmitostéarate de glycérol, un polyéthylène glycol, l'ester de glycérol et d'acide bénénique, le dioxyde de silicium colloïdal, le dioxyde de silicium finement divisé, l'hydroxyde d'aluminium, une huile végétale hydrogénée, les agents tensioactifs anioniques, les agents tensioactifs non-ioniques et les agents tensioactifs amphotères.

## Patentansprüche

1. Verfahren zur Rückgewinnung von Ammoniumperchlorat, das in einem festen Verbundtreibstoff enthalten ist, wobei das Verfahren die folgenden Schritte umfasst: :
i) Inkontaktbringen des festen Verbundtreibstoffs, der in Form von Stücken vorliegt, mit einer ersten wässrigen Lösung;
ii) Unterwerfen der Stücke des festen Verbundtreibstoffs, die in der ersten wässrigen Lösung vorhanden sind, einer Fragmentierung, um Fragmente von festen Verbundtreibstoff mit einer größten Abmessung von nicht mehr als 10 mm zu erhalten;
iii) Hinzufügen einer zweiten wässrigen Lösung, in der die Wassermenge so ist, dass das Massenverhältnis W/G zwischen 2,5 und 6,8 liegt, wobei W die Summe der Masse des Wassers in der ersten wässrigen Lösung und der Masse des Wassers in der zweiten wässrigen Lösung ist und G die Masse des festen Verbundtreibstoffs in Form von Stücken ist, zu dem in Schritt ii) erhaltenen Gemisch und Rühren des Ganzen, wodurch eine wässrige Suspension erhalten wird;
iv) Aufrechterhalten des Rührens für eine Zeit, die ausreicht, um das Ammoniumperchlorat in der kontinuierlichen Phase der Suspension zu solubilisieren, wobei die Solubilisierung durch Messen der ionischen Leitfähigkeit der wässrigen Suspension überwacht wird ;
v) Trennen der dispersen Phase und der kontinuierlichen Phase der wässrigen Suspension, sobald die ionische Leitfähigkeit einen stabilisierten Wert von weniger als 60 mS/cm erreicht;
wobei die Schritte (i) bis (iv) des Verfahrens bei einer Temperatur, die gleich oder unterschiedlich ist, von 50°C oder weniger durchgeführt werden.

2. Verfahren nach Anspruch 1, **dadurch gekennzeichnet, dass** die größte Abmessung der in Schritt i) verarbeiteten Stücke des festen Verbundtreibstoffs 50 mm nicht überschreitet.

3. Verfahren nach Anspruch 1 oder 2, **dadurch gekennzeichnet, dass** die Abmessungen der in Schritt i) verarbeiteten Stücke des festen Verbundtreibstoffs kleiner oder gleich den Abmessungen eines rechteckigen Parallelepipeds von 25 mm × 25 mm × 50 mm sind.

4. Verfahren nach einem der Ansprüche 1 bis 3, **dadurch gekennzeichnet, dass** das Massenverhältnis W/G gleich 4 ist.

5. Verfahren nach einem der Ansprüche 1 bis 4, **dadurch gekennzeichnet, dass** in dem Schritt iv), wenn die ionische Leitfähigkeit der wässrigen Suspension einen stabilisierten Wert von 60 mS/cm oder mehr aufweist, ein Teil der kontinuierlichen Phase der Suspension durch eine dritte wässrige Lösung ersetzt wird.

6. Verfahren nach einem der Ansprüche 1 bis 5, **dadurch gekennzeichnet, dass** die Schritte (i) bis (iv) bei einer Temperatur, die gleich oder unterschiedlich ist, zwischen 30°C und 40°C durchgeführt werden.

7. Verfahren nach einem der Ansprüche 1 bis 6, **dadurch gekennzeichnet, dass** die erste wässrige Lösung, die zweite wässrige Lösung und/oder die dritte wässrige Lösung ein Anti-Klebemittel umfasst.

8. Verfahren nach einem der Ansprüche 1 bis 7, **dadurch gekennzeichnet, dass** die erste wässrige Lösung aus Wasser und einem Antiklebemittel besteht, die zweite wässrige Lösung aus Wasser besteht und/oder die dritte wässrige Lösung aus Wasser besteht.

9. Verfahren nach Anspruch 7 oder 8, **dadurch gekennzeichnet, dass** das Anti-Klebemittel ausgewählt ist aus der Gruppe bestehend aus Talkum, Glycerinmonostearat, Kaolin, Calciumcarbonat, Magnesiumtrisilicat, Stearinsäure, Calciumstearat, Magnesiumstearat, Zinkstearat, Glycerinmonostearat, Glycerinpalmitostearat, ein Polyethylenglykol, Glycerinbenensäureester, kolloidales Siliciumdioxid, feinverteiltes Siliciumdioxid, Aluminiumhydroxid, ein hydriertes Pflanzenöl, anionische Tenside, nichtionische Tenside und amphotere Tenside.

## Claims

1. A method for recovering ammonium perchlorate contained in a solid composite propellant, said method comprising the steps consisting in:
i) contacting the solid composite propellant, in the form of pieces, with a first aqueous solution;
ii) subjecting said pieces of solid composite propellant present in said first aqueous solution to fragmentation so as to obtain fragments of solid composite propellant the largest dimension of which does not exceed 10 mm;
iii) adding, to the mixture obtained in step ii), a second aqueous solution in which the amount of water is such that the W/P mass ratio is between 2.5 and 6.8 with W representing the sum of the mass of water in the first aqueous solution and the mass of water in the second aqueous solution and P representing the mass of solid composite propellant present in the form of pieces, and stirring the whole whereby an aqueous suspension is obtained;
iv) keeping said stirring for a time sufficient for the ammonium perchlorate to solubilise in the continuous phase of said suspension, said solubilisation being monitored by measuring the ionic conductivity of said aqueous suspension;
v) separating the dispersed phase and the continuous phase of said aqueous suspension once the ionic conductivity reaches a stabilized value of less than 60 mS/cm;
steps (i) to (iv) of said method being carried out at a temperature, identical or different, of less than or equal to 50°C.

2. The method according to claim 1, **characterised in that** the largest dimension of said pieces of solid composite propellant used in said step i) does not exceed 50 mm.

3. The method according to claim 1 or 2, **characterised in that** the dimensions of said pieces of solid composite propellant used in said step i) are less than or equal to the dimensions of a rectangular parallelepiped of 25 mm × 25 mm × 50 mm.

4. The method according to any one of claims 1 to 3, **characterised in that** said W/P mass ratio is equal to 4.

5. The method according to any one of claims 1 to 4, **characterised in that**, during said step iv), if the ionic conductivity of said aqueous suspension has a stabilized value greater than or equal to 60 mS/cm, part of the continuous phase of said suspension is replaced with a third aqueous solution.

6. The method according to any one of claims 1 to 5, **characterised in that** said steps (i) to (iv) are carried out at a temperature, identical or different, between 30°C and 40°C.

7. The method according to any one of claims 1 to 6, **characterised in that** said first aqueous solution, said second aqueous solution and/or said third aqueous solution comprises an anti-sticking agent.

8. The method according to any one of claims 1 to 7, **characterised in that** said first aqueous solution consists of water and an anti-sticking agent, said second aqueous solution consists of water and/or said third aqueous solution consists of water.

9. The method according to claim 7 or 8, **characterised in that** said anti-sticking agent is selected from the group consisting of talc, glycerol monostearate, kaolin, calcium carbonate, magnesium trisilicate, stearic acid, calcium stearate, magnesium stearate, zinc stearate, glycerol monostearate, glycerol palmitostearate, polyethylene glycol, benenic acid glycerol ester, colloidal silicon dioxide, finely divided silicon dioxide, aluminum hydroxide, hydrogenated vegetable oil, anionic surfactants, non-ionic surfactants and amphoteric surfactants.
